# FASCICULE DE BREVET EUROPEEN

(11) **EP 0 422 998 B1**
(45) Date de publication et mention de la délivrance du brevet: **19.06.1996**
(21) Numéro de dépôt: 90402759.6
(22) Date de dépôt: 05.10.1990
(51) Int. Cl.: C11D 3/12

(54) **Suspension aqueuse de zéolite comprenant un siliconate**
Wässerige Zeolithsuspension, die ein Silikonat enthält
Aqueous zeolite suspensions containing a siliconate

(30) Priorité: 09.10.1989 FR 8913138
(43) Date de publication de la demande: 17.04.1991
(73) Titulaire: RHONE-POULENC CHIMIE, 92408 Courbevoie Cédex (FR)
(72) Inventeur: Joubert, Daniel, F-60500 Chantilly (FR); Malassis, Marc, Le Plessis Bouchard F-95130 Franconville (FR)
(74) Mandataire: Trolliet, Maurice

(56) Documents cités:
- EP-A- 0 088 158
- US-A- 4 138 363

## Description

La présente invention concerne les suspensions aqueuses de zéolite.

L'utilisation des zéolites en détergence est bien connue. Cette utilisation s'est développée notamment par suite de la substitution au moins partielle des zéolites aux phosphates dans les lessives. On a reproché, en effet, à ces derniers produits de provoquer une eutrophisation des eaux et donc de poser des problèmes écologiques.

Toutefois, les suspensions aqueuses de zéolites présentent beaucoup de difficultés de manipulation industrielle en raison de leur comportement rhéologique très particulier.

En effet, ces suspensions ont un comportement dilatant. Leur viscosité est très élevée. Elles sont donc difficilement pompables, ce qui rend leur utilisation, par exemple leur introduction dans des bouillies de lessive éventuellement atomisables, difficile voir impossible. En outre, ces suspensions ont tendance à sédimenter ou à gélifier, ce qui les rend difficilement transportables ou stockables. Il y a donc là un réel problème. Pour améliorer la stabilité de pareilles suspensions, on a déjà proposé dans EP-A-0 088 158 et US-A-4 138 363 de leur incorporer des composés organosilanes.

L'objet principal de l'invention est par conséquent un système permettant d'obtenir des suspensions aqueuses de zéolite à faible viscosité, notamment pompables.

Un autre objet de l'invention est un système permettant en outre l'obtention d'une suspension aqueuse stable.

Dans ce but, la suspension selon l'invention comprend des zéolites et elle est caractérisé par les points suivants :
- elle comporte en outre un siliconate de formule :

   R-Si-(OM)ₘ(OH)₃₋ₘ (1)

   et/ou leurs produits de condensation, formule dans laquelle : R est un reste alkyle ayant de 1 à 6 atomes de carbone ; m est un nombre entier ou fractionnaire allant de 0, 1 à 3 ; et M est un métal alcalin ;
- la zéolite représente de 40 à 51 % du poids de ladite suspension et le siliconate et/ou dérivé de siliconate exprimé en poids de solution de siliconate et/ou de dérivé de siliconate à 50 % en poids dans l'eau, de 0,01 à 2 % du poids de ladite suspension ;
- elle est préparée en enchaînant les étapes suivantes : on introduit le siliconate et/ou un dérivé de siliconate dans une suspension aqueuse de zéolite, et on mélange l'ensemble.
   Selon un mode de réalisation particulier de l'invention, la suspension aqueuse de zéolite comprend en outre au moins un stabilisant.

L'emploi des siliconates ou dérivés a pour effet de baisser considérablement la viscosité des suspensions de zéolite. Il permet aussi d'obtenir des suspensions manipulables à extrait sec plus élevé par exemple d'au moins 55%. Enfin, on a pu remarquer que les siliconates n'influent pas sur la capacité d'échange des zéolites.

D'autres caractéristiques et avantages de l'invention seront mieux compris à la lecture de la description et des exemples concrets mais non limitatifs qui vont suivre.

Les zéolites utilisées dans le cadre de la présente invention comprennent les zéolites cristallines, amorphes et mixtes cristallines-amorphes, naturelles ou synthétiques.

Bien entendu, on choisira de préférence celles capables de réagir suffisamment rapidement avec les ions calcium et/ou magnésium, de manière à pouvoir adoucir les eaux de lavage.

Généralement, on utilise les zéolites finement divisées présentant un diamètre moyen de particules primaires compris entre 0,1 et 10µm et, avantageusement, entre 0,5 et 5µm, ainsi qu'un pouvoir d'échange théorique de cations supérieur à 100 mg de CaCO₃/g de produit anhydre et de préférence supérieur à 200 mg.

On utilise aussi plus particulièrement les zéolites de type A, X ou Y et notamment 4A et 13X.

A titre d'exemple de zéolites pouvant être employées dans le cadre de la présente invention, on peut citer les produits faisant l'objet des demandes de brevets français n° 2 225 568, 2 269 575, 2 283 220.

On peut citer plus particulièrement les zéolites obtenues par les procédés décrits dans les demandes de brevets français au nom de la Demanderesse n° 2 376 074, 2 384 716, 2 392 932, 2 528 722. La dernière référence citée fait notamment état de zéolites présentant une constante de vitesse, rapportée à la surface des zéolites par litre de solution supérieure à 0,15 s⁻¹.l.m⁻², de préférence supérieure à 0,25 et avantageusement comprise entre 0,4 et 4 s⁻¹.l.m⁻². Ces zéolites ont des qualités particulièrement intéressantes dans l'utilisation en détergence.

La demande FR-A-2 392 932 notamment fait état de zéolites obtenues par un procédé consistant à injecter une solution de silicate de sodium dans l'axe d'un venturi alors qu'on injecte une solution d'aluminate de sodium coaxialement au même venturi avec recyclage du mélange obtenu.

On obtient notamment des zéolites de formule :

x Na₂O, y Al₂O₃, zSiO₂, wH₂O

dans laquelle si y = 1, x = 1, z = 1,8 à 2, w = 0 à 5 et présentant une granulométrie répondant à la distribution suivante en nombre 95% < 10µm, 99% < 15µm, 50% compris entre 2 et 6µm pour le diamètre moyen.

Les suspensions peuvent présenter une concentration en zéolite variable et fonction de l'application. Cette concentration est comprise entre 40 et 51% en poids.

Le pH des suspensions est aussi fonction de leur utilisation. Dans l'application détergence, ce pH exprimé à 1% en poids de zéolite sèche, est d'environ 11.

Selon la caractéristique essentielle de l'invention, on emploie dans les suspensions du type décrit ci-dessus un siliconate de formule (1) et/ou un dérivé de siliconate.

Les siliconates sont des produits bien connus, ce sont des sels de l'acide siliconique ou de ses dérivés.

Plus précisément, R peut être un radical alkyle tel que par exemple méthyle, éthyle, propyle, butyle, isobutyle.

Pour M, on peut citer plus particulièrement le sodium ou le potassium. On met en oeuvre particulièrement les méthylsiliconates de sodium ou de potassium.

Il est à noter que les siliconates alcalins sont des produits dont la plupart sont disponibles dans le commerce.

Ils peuvent être préparés par exemple par hydrolyse des silanes correspondants présentant 3 groupes hydrolysables tels que des atomes d'halogène, des radicaux alcoxy, suivie d'une dissolution du produit obtenu dans une solution d'une base inorganique forte dans des proportions telles qu'il y ait au moins un équivalent en base par atome de silicium (voir par exemple US-A-2 441 422, US-A-2 441 423).

Comme exemple de siliconates de ce type disponibles dans le commerce, on peut citer notamment le RHODORSIL ® SILICONATE 51T, commercialisé par la Demanderesse, qui est un méthylsiliconate de potassium.

Comme cela a été indiqué plus haut, le dispersant peut être choisi aussi parmi les dérivés des siliconates.

Par produit dérivés, on entend ici les produits de condensation des produits répondant à la formule (1) décrit ci-dessus, ou ceux résultant de la polymérisation au moins partielle en composés ou polymères siliconiques.

On sait que les alkylsiliconates de métal alcalin peuvent être transformés en polyalkylsiloxanes, notamment par l'action de l'anhydride carbonique ou autre agent acidifiant.

Il va de soi que dans le cadre de la présente invention, on peut utiliser en combinaison dans le suspension deux ou plusieurs siliconates ou dérivés.

Les siliconates s'utilisent sous forme de solutions aqueuses.

Comme cela a été indiqué plus haut, l'emploi des siliconates a pour effet de rendre les suspensions de zéolite pompables et manipulables par suite de leur faible viscosité.

Cependant, il peut être aussi utile de disposer de suspensions qui soient stables, c'est-à-dire qui ne décantent pas ou peu. Dans ce cas, ces suspensions peuvent être transportées ou stockées sans difficultés.

Dans ce but et selon un mode de réalisation particulier de l'invention, les suspensions comprennent, outre le siliconate, un stabilisant.

Différents types de stabilisants peuvent être utilisés.

C'est ainsi que l'on peut employer dans le cadre de la présente invention comme stabilisant un cation du groupe des alcalino-terreux.

On pourra se référer à FR-A-2.568.790 au nom de la Demanderesse.

A titre de cation, on utilise de préférence le magnésium.

Le cation peut, par ailleurs, être apporté sous la forme d'un halogénure notamment d'un chlorure, plus particulièrement on utilise le chlorure de magnésium, par exemple le chlorure de magnésium hexahydraté.

La quantité de cation employée varie généralement entre 0,002 et 0,5% par rapport au poids de la suspension finale.

Comme autres types de stabilisants utilisables selon l'invention, on peut citer les polysaccharides naturels d'origine animale tels que le chitosame et chitine; d'origine végétale tels que carragenanes, alginates, gommes arabiques, guar, caroube, tara, cassia, konjak mannane, et enfin ceux d'origine bactérienne ou biogommes.

Les biogommes sont des polysaccharides de poids moléculaire élevé, généralement supérieur à un million, obtenus par fermentation d'un hydrate de carbone sous l'action d'un microorganisme.

Comme biogomme pouvant être utilisées dans la suspension faisant l'objet de la présente invention, on peut mentionner plus particulièrement, la gomme xanthane c'est-à-dire celle obtenue par fermentation sous l'action de bactéries ou de champignons appartenant au genre Xanthomonas telles que Xanthomonas begoniae, Xanthomonas campestris, Xanthomonas carotae, Xanthomonas hederae, Xanthomonas incanae, Xanthomonas malvacearum, Xanthomonas papavericola, Xanthomonas phaseoli, Xanthomonas pisi, Xanthomonas vasculorum, Xanthomonas vesicatoria, Xanthomonas vitians, Xanthomonas pelargonii.

Les gommes xanthanes se trouvent couramment dans le commerce.

Un exemple de produit de ce type est celui vendu sous le nom RHODOPOL® par la Demanderesse.

Comme autres gommes, on peut citer la gellan gum obtenue à partir de Pseudomonas Elodea, les gommes Rhamsan et Welan obtenues à partir d'Alcaligenes.

On citera en outre les gommes synthétiques ou modifiées chimiquement comprenant les cellulosiques.

On peut ainsi mettre en oeuvre celles choisies dans le groupe des polyholosides macromoléculaires notamment la cellulose et l'amidon ou leurs dérivés. On peut citer par exemple la carboxyméthylcellulose, la méthylcellulose, l'éthylcellulose, l'hydroxyméthylcellulose, l'amidon cyanoéthylé, l'amidon carboxyméthylé.

Les produits décrits ci-dessus (polysacharides, biogommes, gommes modifiées) sont mis en oeuvre sous forme solide, en poudre, ou en solution aqueuse.

Ils sont généralement utilisés dans une quantité qui varie entre 0,001 et 2%, et plus particulièrement de 0,01 et 0,5% en poids par rapport à la suspension finale.

Comme autre type de stabilisants, on peut citer les acides carboxyliques et leurs sels et en particulier les acides acétique, formique, oxalique, malique, citrique et tartrique.

On peut aussi mentionner les sels alcalins tels que NaHCO₃, NaCl, Na₂CO₃, Na₂SO₄ et le pyrophosphate ou tripolyphosphate de sodium.

Pour ces deux types de stabilisants, on utilise des quantités en pourcentage pondéral par rapport à la suspension de 0,05 à 10%.

On peut encore employer les polymères solubles dans l'eau de l'acide acrylique réticulés avec un polyallyléther de sucrose, par exemple dans une proportion d'environ 1% et ayant une moyenne d'environ 5,8 groupes allyle pour chaque molécule de sucrose, les polymères ayant un poids moléculaire supérieur à 1 000 000. Les polymères de ce type peuvent être trouvés dans la série des CARBOPOL® par exemple CARBOPOL ® 934, 940 et 941. Pour ce dernier type de stabilisant, les quantités utilisées en pourcentage pondéral par rapport à la suspension finale varient entre 0,001 et 2 %.

Il va de soi que les stabilisants mentionnés ci-dessus peuvent être utilisés seuls ou en combinaison.

La préparation des suspensions aqueuses à base de zéolite selon l'invention se fait, comme indiqué ci-avant, en enchaînant les étapes suivantes : on introduit la quantité voulue de siliconate de formule (1) et/ou de dérivé de siliconate, et éventuellement d'au moins un stabilisant, dans une suspension aqueuse de zéolite, et on mélange l'ensemble.

Si nécessaire le pH des suspensions peut être ajusté à la valeur désirée d'une manière connue par addition de tout agent neutralisant convenable.

Les suspensions comprenant les zéolites et stabilisées par les systèmes qui viennent d'être décrits peuvent être utilisées dans de nombreuses applications.

Elles peuvent être utilisées sous la forme de suspensions à base essentiellement de zéolites et des additifs stabilisants mentionnés ci-dessus. Dans ce cas elles peuvent être utilisées dans tout autre domaine que la détergence pour lequel les zéolites sont employées par exemple en papeterie.

La présente invention concerne aussi les compositions lessivielles notamment pour lessives liquides, comprenant outre les suspensions à base de zéolite et des stabilisants de l'invention, tous les autres additifs connus en détergence tels que des agents de blanchiment, des agents de contrôle des mousses, des agents anti-redéposition, des parfums, des colorants, des enzymes, des agents optiques.

Des exemples concrets vont maintenant être donnés.

### EXEMPLES

Quelques définitions et précisions sont données au préalable.

L'extrait sec de la suspension est donné en pourcentage pondéral en % de zéolite anhydre déterminé par une mesure de perte au feu à 850°C pendant une heure.

Le pH indiqué est donné pour une dispersion aqueuse contenant 1% de zéolite sèche et il est mesuré à l'aide d'une électrode pH haute alcalinite.

La capacité d'échange est donnée par la quantité de calcium (exprimée en mg de CaCO₃) échangée par 1 g de zéolite anhydre à 25°C. On réalise la mesure de la manière suivante : 0,4 g de zéolite (exprimé en anhydre) est introduit dans une solution de 5.10⁻³ mole/l CaCl₂. Le mélange est maintenu sous agitation pendant 15 minutes. Après filtration, l'excès de calcium est dosé à pH 10 en retour par l'EDTA en présence d'un indicateur coloré, le noir d'ériochrome T.

On notera que le système de l'invention stabilisant-dispersant ne perturbe pas cette capacité.

En ce qui concerne la rhéologie, on utilise comme rhéomètre le RHEOMAT® 30 équipé du système de mesure B centré. La mesure consiste à effectuer un cycle en gradient de vitesse (montée plus descente). La gamme de gradient de vitesse explorée est comprise entre 0,0215 et 157,9 s⁻¹, ce qui correspond à des vitesses de rotation du mobile de 0,0476 à 350 tours par minute. les viscosités rapportées dans les exemples correspondent à des mesures obtenues durant la descente en gradient de vitesse.

La sédimentation est déterminée en introduisant la suspension de zéolite dans des éprouvettes graduées de 50 ou 100 cc. Les volumes de surnageant et de décantat sont mesurés tous les cinq jours. Les éprouvettes sont laissées à température ambiante (20°C) ou placées en enceinte thermostatée.

La zéolite utilisée est une zéolite 4A de.diamètre moyen de particules primaires de 3,5µm.

### EXEMPLES 1 A 4

Les résultats sont donnés dans le tableau 1 ci-dessous :

**Tableau 1**

| Exemple | 1 comparatif | 2 comparatif | 3 selon l'invention | 4 selon l'invention |
|---|---|---|---|---|
| Suspension % de zéolite anhydre | 47,3 | 47,5 | 47,2 | 47,6 |
| | | | | |
| Capacité d'échange | 303 | 303 | 303 | 303 |
| | | | | |
| Siliconate % suspension | 0 | 0 | 0,17 | 0,08 |
| | | | | |
| pH | 10,88 | 11,07 | 10,87 | 11,06 |
| | | | | |
| Viscosité (en mPa.s) à 5 s⁻¹ | 1250 | 2740 | 17 | 650 |

Le siliconate utilisé est le produit vendu sous la dénomination RHODORSIL® SILICONATE 51T par la Demanderesse de formule CH₃Si(OK)₃.

### EXEMPLES 5 A 7

Ces exemples concernent l'utilisation des cations magnésium comme stabilisant en addition au siliconate. Le siliconate est le même que celui employé pour les exemples précédents.

Les résultats sont rassemblés dans le tableau 2 ci-dessous.

Bien que la présence d'un stabilisant augmente la viscosité de la suspension, celle-ci reste encore très faible.

**Tableau 2**

| Exemples | 5 | 6 | 7 |
|---|---|---|---|
| Suspension % de zéolite anhydre | 47,7 | 47,6 | 47,2 |
| | | | |
| Capacité d'échange | 302 | 302 | 302 |
| | | | |
| mgCaCO₃/g zéolite siliconate | 0,2 | 0,2 | 0,17 |
| | | | |
| % suspension MgCl₂, 6H₂O % | 0,3 | 0 | 0 |
| | | | |
| Silicate de Mg % | 0 | 0,2 | 0 |
| | | | |
| pH | 10,96 | 10,96 | 10,87 |
| | | | |
| Viscosité mPa.s à 4,74 s⁻¹ | 120 | 30 | 17 |
| | | | |
| Décantation surnageant (% volume) | 10 | 22 | 15 |
| volume | au bout de 5 jours | au bout de 5 jours | au bout de 48 heures |

### EXEMPLES 8 A 11

Les exemples 8 à 9 décrivent l'utilisation de la gomme xanthane comme stabilisant. On utilise toujours le même siliconate. Les résultats sont donnés dans le tableau 3. La quantité de gomme xanthane employée est de 0,12% et 0,1% en poids par rapport à la suspension pour les exemples 8 et 9 respectivement.

L'exemple 10 concerne l'utilisation de l'acide oxalique comme stabilisant. Celui-ci est utilisé à 1% en poids par rapport à la suspension. Le siliconate est le même qu'aux exemples 8 et 9.

L'exemple 11 concerne l'utilisation du Carbopol® 941 comme stabilisant à 0,1% en poids par rapport à la suspension.

**Tableau 3**

| Exemples | 8 | 9 | 10 | 11 |
|---|---|---|---|---|
| Suspension % de zéolite anhydre | 47,5 | 49,3 | 49,3 | 49,7 |
| | | | | |
| Capacité d'échange | 288 | 288 | 288 | |
| | | | | |
| Siliconate (% suspension) | 0,17 | 0,2 | 0,1 | 0,1 |
| | | | | |
| pH | 10,86 | 11,46 | 11,03 | 10,66 |
| | | | | |
| Viscosité en mPa.s à 5 s⁻¹ | 1020 | 1020 | 650 | 310 |

| Surnageant (% volume) | | | | |
|---|---|---|---|---|
| 5 jours | 3 | 1,5 | 2 | 2 |
| 10 jours | 4 | 2 | 7 | |
| | | | | |

| Décantat % | | | | |
|---|---|---|---|---|
| 5 jours | < 0,5 | << 1 | 0 | 1 |
| 10 jours | 0,5 | 1 | << 1 | |

### EXEMPLE 12 COMPARATIF

On utilise une suspension de la même zéolite que les exemples précédents à une concentration de 49,7% et sans aucun additif. Le pH est de 11,57. On observe alors une viscosité à 5s⁻¹ de 5900 mPa.s Au bout de 5 jours, on a 3,5% de surnageant et 60% de décantat.

## Revendications

1. Suspension aqueuse à base d'une zéolite, caractérisée, par les points suivants :
• elle comporte en outre un siliconate de formule :
R-Si-(OM)ₘ(OH)₃₋ₘ (1)
et/ou leurs produits de condensation, formule dans laquelle : R est un reste alkyle ayant de 1 à 6 atomes de carbone ; m est un nombre entier ou fractionnaire allant de 0, 1 à 3 ; et M est un métal alcalin ;
• la zéolite représente de 40 à 51 % du poids de ladite suspension et le siliconate et/ou dérivé de siliconate exprimé en poids de solution de siliconate et/ou de dérivé de siliconate à 50 % en poids dans l'eau, de 0,01 à 2 % du poids de ladite suspension ;
• elle est préparée en enchaînant les étapes suivantes : on introduit le siliconate et/ou un dérivé de siliconate dans une suspension aqueuse de zéolite, et on mélange l'ensemble.

2. Suspension selon la revendication 1, caractérisée en ce que le siliconate et/ou dérivé de siliconate exprimé en poids de solution à 50 % en poids dans l'eau de siliconate et/ou de dérivé de siliconate, représente de 0,05 à 0,3 % du poids de ladite suspension.

3. Suspension selon l'une des revendications précédentes, caractérisée en ce qu'elle comprend en outre au moins un stabilisant.

4. Suspension selon la revendication 3, caractérisée en ce que le stabilisant est un cation du groupe des alcalino-terreux.

5. Suspension selon la revendication 3, caractérisée en ce que le stabilisant est choisi dans le groupe comprenant les polysaccharides d'origine animale, végétale ; les biogommes.

6. Suspension selon la revendication 5, caractérisée en ce que la biogomme est une gomme xanthane.

7. Suspension selon la revendication 3, caractérisée en ce que le stabilisant est choisi dans le groupe comprenant les polyholosides-macromoléculaires, notamment la cellulose et l'amidon ou leurs dérivés.

8. Suspension selon la revendication 3, caractérisée en ce que le stabilisant est choisi dans le groupe des acides carboxyliques, des sels alcalins.

9. Suspension selon la revendication 3, caractérisée en ce que le stabilisant est un polymère de l'acide acrylique réticulé avec un polyallyléther de sucrose.

10. Procédé de préparation d'une suspension aqueuse selon l'une des revendications précédentes caractérisé en ce qu'on introduit la quantité voulue de siliconate et/ou de dérivé de siliconate, et éventuellement d'au moins un stabilisant, dans une suspension aqueuse de zéolite et on mélange.

11. Procédé selon la revendication 10, caractérisé en ce que lorsqu'on utilise un stabilisant consistant dans un cation du groupe des alcalino-terreux, la quantité varie entre 0,002 et 0,5 % par rapport au poids de la suspension finale.

12. Procédé selon la revendication 10, caractérisé en ce que, lorsqu'on utilise un stabilisant choisi dans le groupe comprenant les polysaccharides d'origine animale, végétale, les biogommes, et les polyholosides-macromoléculaires, la quantité varie entre 0,001 et 2 % par rapport au poids de la suspension finale.

13. Procédé selon la revendication 10, caractérisé en ce que, lorsqu'on utilise un stabilisant choisi dans le groupe des acides carboxyliques et des sels alcalins, la quantité varie entre 0,05 et 10 % par rapport au poids de la suspension finale.

14. Procédé selon la revendication 10, caractérisé en ce que, lorsqu'on utilise un stabilisant consistant dans un polymère de l'acide acrylique réticulé avec un polyallyléther de sucrose, la quantité varie entre 0,001 et 2 % par rapport au poids de la suspension finale.

15. Composition lessivière, caractérisée en ce qu'elle comprend une suspension selon l'une quelconque des revendications 1 à 9.

## Patentansprüche

1. Wäßrige Suspension auf der Basis eines Zeolithes, gekennzeichnet durch die folgenden Punkte:
• sie umfaßt außerdem ein Siliconat der Formel
R-Si-(OM)ₘ(OH)₃₋ₘ (1)
und/oder sein Kondensationsprodukt, wobei in der Formel (1) R einen Alkylrest mit 1 bis 6 Kohlenstoffatomen darstellt, m eine ganze oder gebrochene Zahl von 0,1 bis 3 ist und M ein Alkalimetall bedeutet;
• der Zeolith stellt 40 bis 51 Gew.-% der genannten Suspension dar und das Siliconat und/oder das Siliconat-Derivat, ausgedrückt in Gewicht der Lösung des Siliconates und/oder des Siliconat-Derivates zu 50 Gew.-% in Wasser, stellen 0,01 bis 2 % des Gewichtes der genannten Suspension dar;
• sie wird hergestellt unter Aneinanderreihung der folgenden Stufen: man trägt das Siliconat und/oder das Siliconat-Derivat in eine wäßrige Suspension des Zeolithes ein und vermischt das Ganze.

2. Suspension nach Anspruch 1, dadurch gekennzeichnet, daß das Siliconat und/oder das Siliconat-Derivat, ausgedrückt in Gewicht der Lösung des Siliconates und/oder des Siliconat-Derivates zu 50 Gew.-% in Wasser, 0,05 bis 0,3 % des Gewichtes der genannten Suspension darstellt.

3. Suspension nach einem der vorstehenden Ansprüche, dadurch gekennzeichnet, daß sie außerdem mindestens einen Stabilisator umfaßt.

4. Suspension nach Anspruch 3, dadurch gekennzeichnet, daß der Stabilisator ein Kation aus der Gruppe der Erdalkalien ist.

5. Suspension nach Anspruch 3, dadurch gekennzeichnet, daß der Stabilisator aus der die Polysaccharide pflanzlichen und tierischen Ursprungs und die Biogummi umfassenden Gruppe gewählt wird.

6. Suspension nach Anspruch 5, dadurch gekennzeichnet, daß der Biogummi ein Xanthangummi ist.

7. Suspension nach Anspruch 3, dadurch gekennzeichnet, daß der Stabilisator aus der die makromolekularen Polyholoside, insbesondere die Cellulose und die Stärke und ihre Derivate umfassenden Gruppe gewählt wird.

8. Suspension nach Anspruch 3, dadurch gekennzeichnet, daß der Stabilisator aus der die Carbonsäuren und die Alkalisalze umfassenden Gruppe gewählt wird.

9. Suspension nach Anspruch 3, dadurch gekennzeichnet, daß der Stabilisator ein Polymer der Acrylsäure ist, vernetzt mit einem Polyallylether der Sucrose.

10. Verfahren zur Herstellung einer wäßrigen Suspension nach einem der vorstehenden Ansprüche, dadurch gekennzeichnet, daß man die gewünschte Menge an Siliconat und/oder Siliconat-Derivat, und gegebenenfalls mindestens einen Stabilisator in eine wäßrige Suspension des Zeolithes einträgt und vermischt.

11. Verfahren nach Anspruch 10, dadurch gekennzeichnet, daß in dem Fall, wo man einen Stabilisator verwendet, der aus einem Kation der Gruppe der Erdalkalien besteht, die Menge zwischen 0,002 % und 0,5 % variiert, bezogen auf das Gewicht der Endsuspension.

12. Verfahren nach Anspruch 10, dadurch gekennzeichnet, daß in dem Fall, wo man einen Stabilisator aus der die Polysaccharide pflanzlichen und tierischen Ursprungs und die Biogummi sowie die makromolekularen Polyholoside umfassenden Gruppe verwendet, die Menge zwischen 0,001 % und 2 % variiert, bezogen auf das Gewicht der Endsuspension.

13. Verfahren nach Anspruch 10, dadurch gekennzeichnet, daß in dem Fall, wo man einen Stabilisator aus der die Carbonsäuren und die Alkalisalze umfassenden Gruppe verwendet, die Menge zwischen 0,05 % und 10 % variiert, bezogen auf das Gewicht der Endsuspension.

14. Verfahren nach Anspruch 10, dadurch gekennzeichnet, daß in dem Fall, wo man einen Stabilisator verwendet, der aus einem Polymer der Acrylsäure besteht, vernetzt mit einem Polyallylether der Sucrose, die Menge zwischen 0,001 % und 2 % variiert, bezogen auf das Gewicht der Endsuspension.

15. Waschmittel-Zusammensetzung, dadurch gekennzeichnet, daß sie eine Suspension nach irgendeinem der Ansprüche 1 bis 9 umfaßt.

## Claims

1. Aqueous suspension based on a zeolite, characterized by the following points:
• it additionally contains a siliconate of formula:
R-Si-(OM)ₘ(OH)₃₋ₘ (1)
and/or their condensation products, in which formula: R is an alkyl residue having from 1 to 6 carbon atoms, m is a whole or fractional number ranging from 0, 1 to 3 and M is an alkali metal,
• the zeolite represents from 40 to 51 % of the weight of the said suspension and the siliconate and/or siliconate derivative, expressed by weight of solution containing 50 % by weight of siliconate and/or of siliconate derivative in water, from 0.01 to 2 % of the weight of the said suspension,
• it is prepared by linking together the following stages: the siliconate and/or a siliconate derivative is/are introduced into an aqueous zeolite suspension and the combination is mixed.

2. Suspension according to Claim 1, characterized in that the siliconate and/or siliconate derivative, expressed by weight of solution containing 50 % by weight of siliconate and/or of siliconate derivative in water, represents from 0.05 to 0.3 % of the weight of the said suspension.

3. Suspension according to either of the preceding claims, characterized in that it additionally comprises at least one stabilizer.

4. Suspension according to Claim 3, characterized in that the stabilizer is a cation of the alkaline-earth metal group.

5. Suspension according to Claim 3, characterized in that the stabilizer is chosen from the group comprising polysaccharides of animal or plant origin, or biogums.

6. Suspension according to Claim 5, characterized in that the biogum is a xanthan gum.

7. Suspension according to Claim 3, characterized in that the stabilizer is chosen from the group comprising macromolecular polyoses, in particular cellulose and starch or their derivatives.

8. Suspension according to Claim 3, characterized in that the stabilizer is chosen from the group of carboxylic acids or of alkali metal salts.

9. Suspension according to Claim 3, characterized in that the stabilizer is a polymer of acrylic acid crosslinked with a polyallyl ether of sucrose.

10. Process for the preparation of an aqueous suspension according to one of the preceding claims, characterized in that the desired amount of siliconate and/or of siliconate derivative, and optionally of at least one stabilizer, is/are introduced into an aqueous zeolite suspension and mixing is carried out.

11. Process according to Claim 10, characterized in that, when a stabilizer composed of a cation of the alkaline-earth metal group is used, the amount varies between 0.002 and 0.5 % with respect to the weight of the final suspension.

12. Process according to Claim 10, characterized in that, when a stabilizer chosen from the group comprising polysaccharides of animal or plant origin, biogums and macromolecular polyoses is used, the amount varies between 0.001 and 2 % with respect to the weight of the final suspension.

13. Process according to Claim 10, characterized in that, when a stabilizer chosen from the group of carboxylic acids and of alkali metal salts is used, the amount varies between 0.05 and 10 % with respect to the weight of the final suspension.

14. Process according to Claim 10, characterized in that, when a stabilizer composed of a polymer of acrylic acid crosslinked with a polyallyl ether of sucrose is used, the amount varies between 0.001 and 2 % with respect to the weight of the final suspension.

15. Detergent composition, characterized in that it comprises a suspension according to any one of Claims 1 to 9.
